# EUROPÄISCHE PATENTANMELDUNG

(11) **EP 0 033 311 A2**
(43) Veröffentlichungstag der Anmeldung: **05.08.1981**
(21) Anmeldenummer: 81890006.0
(22) Anmeldetag: 16.01.1981
(51) Int. Cl.: B22D 11/04

(54) **Verfahren zum Ändern des Strangquerschnittformates beim kontinuierlichen Stranggiessen sowie Einrichtung zur Durchführung des Verfahrens**

(30) Priorität: 25.01.1980 AT 416/80
(71) Anmelder: VOEST-ALPINE Aktiengesellschaft, A-4010 Linz (AT)
(72) Erfinder: Fortner, Walter, A-4020 Linz (AT)
(74) Vertreter: Wolfram, Gustav, Dipl.-Ing.

(57) **Zusammenfassung**

Zum Ändern des Querschnittformates wird eine Kokille (1) verwendet mit mindestens einer gegen eine gegenüberliegende Kokillenseitenwand (4) verstellbaren Seitenwand (3).

Um das Format (7) ohne Abbruch des Gießens unter Verwendung von Kokillen herkömmlicher Bauart ändern zu können, werden
- während einer Gießunterbrechung ein selbsttätiges Absinken des Gießspiegels abgewartet und sodann nacheinander
- die auf der Strangstirnseite befindliche Schlacke entfernt;
- eine Kokillenseitenwand (3) nach außen verstellt;
- in den Raum (16) zwischen der verstellten Kokillenseitenwand (3) der Kokille und dem Strang (8) ein Dichtkörper, vorzugsweise ein taschenförmiges Blech (17), eingebracht welcher Dichtkörper in den oberen Rand der Strangschale des Stranges eingehängt wird, und
- nach Vorsehen von Kühlschrott (20) auf dem Dichtkörper das Gießen fortgesetzt.

## Beschreibung

Die Erfindung betrifft ein Verfahren zum Ändern des Strangquerschnittformates beim kontinuierlichen Stranggießen, insbesondere beim Stahlstranggießen, unter Verwendung einer Kokille, wobei mindestens eine Kokillenseitenwand gegen eine gegenüberliegende Kokillenseitenwand verstellt wird.

Zum Ändern des Strangquerschnittformates, insbesondere zum Ändern der Strangbreite eines Brammenformates, mußte bisher das Stranggießen abgebrochen werden. Erst nach Verschieben der Kokillenschmalseiten auf das neue Strangguerschnittformat konnte der Gießvorgang nach Durchführen der notwendigen Rüstarbeiten unter Verwendung eines Anfahrstranges neu begonnen werden. Dadurch ergab sich erstens ein Produktionsausfall wegen des Zeitaufwandes für das Rüsten der Anlage und zweitens eine Verschlechterung des Ausbringens durch den Anfall des End- und Anfangsschrottes bzw. durch Anfallen von Reststahl im Verteilergefäß.

Aus der DE-OS 2 018 962 ist eine speziell gestaltete Kokille bekannt, mit der eine Formatänderung des Stranges ohne Verwendung eines Anfahrstranges durchführbar ist.

Die Kokille weist zu diesem Zweck in halber Höhe unterteilte Kokillenseitenwände auf. Zur Formatänderung wird zunächst der Badspiegel in der Kokille unter die Teilungsebene der Kokillenseitenwände abgesenkt, danach wird jeweils der obere Wandteil der geteilten Seitenwände entsprechend dem neuen Strangquerschnittformat seitlich parallel verschoben, anschließend ein eigens gefertigter Kühlschrottbehälter mit Kühlschrott eingesetzt, der Badspiegel hochgefahren und zuletzt der untere Wandteil der geteilten Kokillenschmalseitenwand entsprechend dem oberen Wandteil parallel verschoben. Die Fcrmatänderung gemäß der DE-OS 2 018 962 ist umständlich durchzuführen und erfordert eine kompliziert gestaltete Kokille. Weiters ist die Anfertigung von kompliziert geformten Kühlschrottbehältern notwendig, die in ihren Abmessungen genau sowohl dem neuen als auch dem alten Strangquerschnittformat entsprechen müssen.

Die Erfindung bezweckt die Vermeidung dieser Nachteile und Schwierigkeiten und stellt sich die Aufgabe, ein Verfahren zum Ändern des Strangquerschnittformates zu schaffen, welches ohne Abbruch des Gießens unter Verwendung von Kokillen herkömmlicher Bauart und einfach durchführbar ist.

Diese Aufgabe wird erfindungsgemäß dadurch gelöst, daß
- während einer Gießunterbrechung ein selbsttätiges Absinken des Gießspiegels abgewartet wird und sodann nacheinander
- die auf der Strangstirnseite befindliche Schlacke entfernt;
- eine Kokillenseitenwand nach außen verstellt;
- in den Raum zwischen der verstellten Kokillenseitenwand der Kokille und dem Strang ein Dichtkörper, vorzugsweise ein taschenförmiges Blech, eingebracht wird, welcher Dichtkörper in den oberen Rand'der Strangschale des Stranges eingehängt wird, und
- nach Vorsehen von Kühlschrott auf dem Dichtkörper das Gießen fortgesetzt wird.

Um das Verfahren abzukürzen, wird vorteilhaft nach dem Entfernen der an der Strangstirnseite befindlichen Schlacke auf die Strangstirnseite ein Kühlmittel, vorzugsweise Kühlschrott, aufgebracht.

Bei Verwendung eines Gießrohres wird zweckmäßig nach dem Entfernen der Schlacke und vor dem Fortsetzen des Gießens die Strangstirnseite durch Ausziehen des Stranges abgesenkt.

Das Abdichten des Dichtkörpers gegenüber der verstellbaren Kokillenseitenwand gestaltet sich besonders einfach, wenn die Kokillenseitenwand zunächst auf ein Format größer als das neue Strangquerschnittformat verstellt und nach Einbringen des Dichtkörpers unter Klemmung des Dichtkörpers auf das neue Strangquerschnittformat eingestellt wird.

Eine Einrichtung zur.Durchführung des erfindungsgemäßen Verfahrens mit einer mindestens eine verstellbare Kokillenseitenwand aufweisenden Kokille ist dadurch gekennzeichnet, daß ein in den Raum zwischen dem Strang und der verstellten Kokillenseitenwand einsetzbarer Dichtkörper, vorzugsweise ein taschenförmiges Blech, dessen zum Strang zugewendeter Rand am oberen Rand der Strangschale einhängbar ist, vorgesehen ist.

Die Erfindung ist nachfolgend anhand der Zeichnung näher erläutert, wobei die Zeichnung in schematischer Darstellung eine Kokille im Vertikalschnitt mit einem darin befindlichen Strang zeigt.

Bei der in der Zeichnung dargestellten Kokille 1 handelt es sich um eine Plattenkokille mit Breitseitenwänden 2 und mit auf verschiedene Strangbreiten verschiebbaren Schmalseitenwänden 3, 4. Am unteren Ende der Kokille 1 sind Fußrollen 5 angeordnet. Der zunächst in der Kokille 1, deren Schmalseitenwand 3 die strichpunktiert dargestellte Lage 6 mit der Breite 7 einnimmt, vergossene Strang 8 weist eine im Bereich der Kokille nur sehr dünnwandige Schale 9 auf, die sich nach unten zu entsprechend der Kühlung in der Sekundärkühlzone unterhalb der Kokille 1 verstärkt.

Um ausgehend von diesem Strang mit der Breite 7 einen Strang mit größerer Breite 10 zu gießen, ohne das Gießen abzubrechen, wird wie folgt vorgegangen: Zunächst wird das Gießen unterbrochen. Da der Gießspiegel an seiner Oberseite durch eine aus Gießpulver gebildete Schlackenschicht abgedeckt ist (wodurch ein Erstarren des Gießspiegels zunächst verhindert wird) und da die Kühlung des Stranges in der Kokille sowie in der Sekundärkühlzone fortgesetzt wird, kommt es zu einer Volumsminderung des schmelzflüssigen Kernes 11 des Stranges, welche Volumsminderung ein Absinken des Gießspiegels zur Folge hat.

Nachdem der Gießspiegel um ein bestimmtes Maß 12 abgesunken ist, wird die auf dem Gießspiegel befindliche Schlacke entfernt, worauf der Gießspiegel erstarrt und-sich ein den schmelzflüssigen Kern 11 zur Strangstirnseite 13 hin abdeckender Strangschalenteil 14 bildet. Im Bereich des oberen Endes des Stranges wölbt sich in Folge weiterer Abkühlung die die Seitenwände bildende Strangschale 9 nach innen, wodurch sich ein nach oben zu offener und nach oben hin verjüngender Hohlraum 15 bildet. Die Ausbildung des die Strangstirnseite bedeckenden Schalenteiles 14 wird durch Aufbringen von Kühlschrott auf diesen Schalenteil 14 intensiviert.

Anschließend wird mindestens eine der Seitenwände 3, 4, im dargestellten Ausführungsbeispiel die Seitenwand 3, nach außen hin verstellt, u.zw. bis in die in der Zeichnung mit vollen Linien dargestellte Lage. Dabei wird auch die der neuen Strangbreite 10 entsprechend geänderte Neigung der Kokillenschmalseitenwände 3, 4 berücksichtigt. In den zwischen der Kokillenschmalseitenwand 3 und den Kokillenbreitseiten 2 und von der Schale 9 des Stranges begrenzten Raum 16 wird sodann ein einen. Dichtkörper 17 bildendes taschenförmiges Blech eingebracht, welches mit seinen Begrenzungskanten an den Kokillenbreitseiten 2 und an der Kokillenschmalseite 3 anliegt und mit einem umgebogenen Rand 18 an das obere Ende der Strangschale angehängt wird.

Es ist nicht unbedingt erforderlich, daß der Dichtkörper 17 an den Kokillenseitenwänden bereits beim Einbringen anliegt, sondern es ist auch möglich, einen zwischen dem Dichtkörper 17 und den Kokillenseitenwänden 2 bzw. 3 bestehenden Spalt mittels einer Dichtschnur etc. zu dichten. Es hat sich als besonders vorteilhaft erwiesen, wenn man die zu verstellende Kokillenschmalseite 3 zunächst nach außen verschiebt und das gewünschte Strangformat 10 um ein Maß 19 überschreitet, wie es in der Zeichnung strichliert dargestellt ist, sodann den Dichtkörper 17 einsetzt und anschließend die Kokillenschmalseite 3 nach innen auf die gewünschte Strangbreite 10 einstellt, wobei der Dichtkörper 17 zwischen dem Strang 8 und der Kokillenschmalseite 3 festgeklemmt wird.

Nach dem Einbringen des Dichtkörpers 17 wird dieser mit Kühlschrott 20 bzw. Spänen etc. bedeckt, worauf mit dem Anguß des neuen Stranges begonnen wird, welcher entweder die gleiche chemische Zusammensetzung wie der bereits vergossene Strang 8 aufweisen kann oder auch, da eine Vermischung mit dem schmelzflüssigen Kern 11 vermieden wird, eine andere chemische Zusammensetzung haben kann als der Strang 8. Der neue Strang ist mit dem bereits vergossenen Strang 8 nicht nur durch Verschmelzen verbunden, sondern infolge des sich nach oben zu verjüngenden Hohlraumes 15 des Stranges 8 auch mechanisch verbunden.

Wesentlich für das erfindungsgemäße Verfahren ist, daß das Entfernen der auf dem Gießspiegel befindlichen Schlakke erst nach Absinken des Gießspiegels erfolgt, da sich sonst kein nach oben hin verjüngender und dadurch eine sichere Verbindung mit dem nachfolgenden Strang herstellender Hohlraum 15 bildet.

## Patentansprüche

1. Verfahren zum Ändern des Strangquerschnittformates beim kontinuierlichen Stranggießen, insbesondere beim Stahlstranggießen, unter Verwendung einer Kokille (1), wobei mindestens eine Kokillenseitenwand (3) gegen eine gegenüberliegende Kokillenseitenwand (4) verstellt wird., dadurch gekennzeichnet, daß
- während einer Gießunterbrechung ein selbsttätiges Absinken des Gießspiegels abgewartet wird und sodann nacheinander
- die auf der Strangstirnseite befindliche Schlacke entfernt;
- eine Kokillenseitenwand (3) nach außen verstellt;
- in den Raum (16) zwischen der verstellten Kokillenseitenwand (3) der Kokille und dem Strang (8) ein Dichtkörper, vorzugsweise ein taschenförmiges Blech (17), eingebracht wird, welcher Dichtkörper in den oberen Rand der Strangschale des Stranges eingehängt wird, und
- nach Vorsehen von Kühlschrott (20) auf dem Dichtkörper das Gießen fortgesetzt wird.

2. Verfahren nach Anspruch 1, dadurch gekennzeichnet, daß nach dem Entfernen der an der Strangstirnseite befindlichen Schlacke auf die Strangstirnseite ein Kühlmittel, vorzugsweise Kühlschrott, aufgebracht wird.

3. Verfahren nach Anspruch 1 oder 2, dadurch gekennzeichnet, daß nach dem Entfernen der Schlacke und vor dem Fortsetzen des Gießens die Strangstirnseite durch Ausziehen des Stranges abgesenkt wird.

4. Verfahren nach den Ansprüchen 1 bis 3, dadurch gekennzeichnet, daß die Kokillenseitenwand zunächst auf ein Format größer als das neue Strangquerschnittformat verstellt und nach Einbringen des Dichtkörpers unter Klemmung des Dichtkörpers auf das neue Strangquerschnittformat eingestellt wird.

5. Einrichtung zur Durchführung des Verfahrens nach den Ansprüchen 1 bis 4 mit einer mindestens eine verstellbare Kokillenseitenwand aufweisenden Kokille, gekennzeichnet durch einen in den Raum (16) zwischen dem Strang (8) und der verstellten Kokillenseitenwand (3) einsetzbaren Dichtkörper (17), vorzugsweise ein taschenförmiges Blech, dessen zum Strang (8) zugewendeter Rand (18) am oberen Rand der Strangschale (9) einhängbar ist.
